# EUROPÄISCHE PATENTSCHRIFT

(11) **EP 0 925 397 B1**
(45) Veröffentlichungstag und Bekanntmachung des Hinweises auf die Patenterteilung: **28.03.2001**
(21) Anmeldenummer: 97942011.4
(22) Anmeldetag: 10.09.1997
(51) Int. Cl.: D04H 1/64

(54) **CELLULOSE-GEBUNDENES FASERVLIES UND VERFAHREN ZU DESSEN HERSTELLUNG**
CELLULOSE BONDED NONWOVEN FIBER FABRIC AND METHOD FOR THE PRODUCTION THEREOF
NON-TISSE EN FIBRES LIE PAR CELLULOSE ET SON PROCEDE DE PRODUCTION

(30) Priorität: 16.09.1996 DE 19637621
(43) Veröffentlichungstag der Anmeldung: 30.06.1999
(73) Patentinhaber: Kalle Nalo GmbH & Co. KG, 65203 Wiesbaden (DE)
(72) Erfinder: HAMMER, Klaus, Dieter, D-55120 Mainz (DE); GROLIG, Gerhard, D-64546 Mörfelden-Walldorf (DE)
(74) Vertreter: Zounek, Nikolai, Dipl.-Ing.
(86) Internationale Anmeldenummer: EP9704941
(87) Internationale Veröffentlichungsnummer: WO9811288

(56) Entgegenhaltungen:
- EP-A- 0 281 083
- EP-A- 0 281 921
- WO-A-92/08835
- GB-A- 1 091 105
- GB-A- 2 146 673
- US-A- 3 135 613
- US-A- 3 484 256

## Beschreibung

Die Erfindung betrifft ein mit Cellulose gebundenes Faservlies sowie ein Verfahren zu dessen Herstellung. Sie betrifft ferner die Verwendung dieses Faservlieses zur Herstellung von Lebensmittelverpackungen, insbesondere von Teebeuteln oder Wursthüllen.

Faserverstärkte, nahtlose Cellulosehüllen werden gewöhnlich nach dem Viskoseverfahren hergestellt. Dabei wird ein zu einem Schlauch geformtes Faservlies, beispielsweise aus Hanffaserpapier, innen und/oder außen mit einer alkalischen Viskoselösung beschichtet. Das so hergestellte innen-, außen- oder doppelviskosierte Material wird dann mit einer sauren Koagulationsflüssigkeit behandelt, die das Cellulosexanthogenat ausfällt und zu Cellulosehydrat regeneriert. Es wird allgemein soviel Viskoselösung aufgetragen, daß das Faservlies ein- oder beidseitig vollständig mit einer Schicht aus regenerierter Cellulose bedeckt ist. Faserverstärkte Cellulosehüllen werden in großem Umfang als Wursthüllen verwendet.

Es ist auch bekannt, flache Bahnen aus einem Faservlies zu viskosieren. Dabei wird das viskosierte Material in der beschriebenen Weise koaguliert und regeneriert. Die faserverstärkten Cellulose-Flachfolien lassen sich ebenfalls zu schlauchförmigen Hüllen verarbeiten, wenn man sie entsprechend biegt und die Ränder zusammennäht, verklebt oder siegelt. Auch solche Hüllen eignen sich als Wursthüllen.

Das Faservlies wird in üblicher Weise aus Cellulosefasern hergestellt. Zur Erhöhung seiner Festigkeit wird es in der Regel gebunden. So ist in der US-A 3 135 613 die Herstellung eines naßfesten Hanffaserpapiers offenbart. Erreicht wird die erhöhte Festigkeit durch Behandeln mit einer verdünnten alkalischen Viskoselösung, Trocknen und Regenerieren der Cellulose mit Hilfe von verdünnter Schwefelsäure. Das Papier wird dann gewaschen bis es frei von Säure ist und schließlich getrocknet. Der als Bindung dienende Überzug aus regenerierter Cellulose ist so dünn, daß die poröse Struktur des Papiers erhalten bleibt.

Eine reine Cellulosebindung ist jedoch nicht ausreichend alkalibeständig und hydrolysefest. Bei einer nachfolgenden Beschichtung des Papiers mit alkalischer Viskoselösung löst sich die vorhandene Cellulose teilweise wieder auf und die Fasern lockern sich. Schlauchförmige Folien mit einer solchen Faserverstärkung neigen daher bereits bei niedrigem Innendruck zum Platzen.

Um diesen Nachteil zu vermeiden, wurden auch Faservliese eingesetzt, die allein mit Kunstharzen fixiert sind. Gemäß der GB-A 1 091 105 sind die Cellulosefasern mit einem alkali-härtbaren Harz, beispielsweise einem Polyethylenimin-Harz oder einem mit Epichlorhydrin vernetzten Polyamid, gebunden. In der US-A 3 484 256 wird dazu eine Gemisch aus einem kationischen, hitzehärtbaren Harz und einem Polyacrylamid verwendet. Mit diesem Material verstärkte Cellulosehüllen garantieren nicht die Berstfestigkeit, die bei bestimmten Wursttypen verlangt wird.

Harzbindungen sind allgemein nicht ausreichend thermostabil. Die Viskoselösung kann harzgebundene Faservliese zudem nicht ausreichend durchdringen. Außerdem bewirkt das Harz, daß die regenerierte Cellulose ungenügend an den Fasern haftet.

Aufgabe der Erfindung ist es, auf umweltverträgliche Weise ein Faservlies bereitzustellen, das naßfest, alkali- und hydrolysefest ist, von der Viskose optimal durchdrungen wird und sich fest mit regeneriertem Cellulosehydrat verbindet. Insbesondere sollen die daraus durch Viskosieren hergestellten schlauchförmigen Nahrungsmittelhüllen eine optimale Festigkeit, Dehnbarkeit und Quellfähigkeit sowie ein gutes Schrumpfverhalten aufweisen.

Diese Aufgabe wird gelöst durch ein Faservlies, dessen Fasern gebunden wurden durch
a) Behandeln mit einer Lösung von Cellulose in einem Gemisch aus N-Methyl-morpholin-N-oxid (NMMO) und Wasser,
b) Fällen der Cellulose mit Hilfe einer wäßrigen NMMO-Lösung,
c) Waschen, um das NMMO zu entfernen, und gegebenenfalls
d) Trocknen.

Das Faservlies kann - wie üblich - hergestellt werden, indem man mit einem Sieb durch einen Faserbrei (fiber pulp) fährt und das dabei erhaltene Faservlies anschließend teilweise oder vollständig trocknet. Der Faserbrei enthält bevorzugt etwa 0,1 bis 2 Gew.-% an Cellulosefasern, wobei Hanffasern bevorzugt sind. Dem Faserbrei können noch weitere Bestandteile hinzugefügt sein, z.B. Harze oder Leime. Auch das Faservlies kann imprägniert oder überzogen werden, vorzugsweise ebenfalls mit Harzen oder Leimen.

In einer besonders bevorzugten Ausführungsform ist dem Faserbrei ein Polyamin-Polyamid-Epichlorhydrin-Harz (auch bezeichnet als Polyamidoamin-Epichlorhydrinharz), ein Harnstoff-Formaldehydharz, ein Melamin-Formaldehydharz oder ein Harnstoff-Melamin-Formaldehydharz zugesetzt. Die Menge dieses Harzes beträgt vorzugsweise 0,5 bis 2 Gew.-%, bezogen auf das Gesamtgewicht des Faserbreis. Das Harz wandert beim Trocknen an die Kreuzungspunkte der Fasern und reagiert beim Aushärten mit den Fasern und auch mit sich selbst. Dadurch wird die Stabilität weiter erhöht.

Das erfindungsgemäße Faservlies enthält etwa 0,5 bis 9 Gew.-%, bevorzugt 1 bis 3 Gew.-%, besonders bevorzugt 1,5 bis 2 Gew.-%, an Cellulose, bezogen auf sein Gesamtgewicht. Es ist bereits als solches verwendbar, z.B. um Teebeutel daraus herzustellen. Es hat dann bevorzugt ein Gewicht von etwa 8 bis 20 g/m². Mit besonderem Vorteil läßt es sich jedoch viskosieren und zu faserverstärkten Nahrungsmittelhüllen verarbeiten. Es hat dann bevorzugt ein Gewicht von 12 bis 30 g/m², besonders bevorzugt von 15 bis 28 g/m².

Gegenstand der Erfindung ist somit auch eine nach dem Viskoseverfahren hergestellte faserverstärkte Nahrungsmittelhülle oder Verpackungsfolie, die
dadurch gekennzeichnet ist, daß die Faserverstärkung aus dem erfindungsgemäßen Faservlies besteht. Sie wird hauptsächlich als Wursthülle verwendet.

Teil der vorliegenden Erfindung ist auch ein Verfahren zur Herstellung des erfindungsgemäßen Faservlieses, das die folgenden Stufen in der angegebenen Reihenfolge umfaßt:
- Bereitstellen einer Suspension, die Cellulosefasern und vorzugsweise zusätzlich auch mindestens ein Polyamin-Polyamid-Epichlorhydrinharz enthält,
- Formen eines Faservlieses aus der Suspension (z.B. durch Abfiltrieren über ein Schrägsieb),
- teilweises oder vollständiges Trocknen des Vlieses,
- Aufbringen einer Lösung aus Cellulose in NMMO/Wasser auf das Vlies,
- Ausfällen der Cellulose mit Hilfe einer wäßrigen NMMO-Lösung,
- Waschen des Vlieses (in der Regel mit Wasser) bis das Vlies praktisch frei von NMMO ist und
- Trocknen bis der gewünschte Grad an Restfeuchte erreicht ist.

Das Behandeln mit der Cellulose/NMMO/Wasser-Lösung geschieht vorzugsweise durch Eintauchen in ein entsprechendes Bad.

Die Cellulose/NMMO/Wasser-Lösung enthält vorzugsweise etwa 0,5 bis 2,0 Gew.-% an Cellulose, bezogen auf ihr Gesamtgewicht. Das als Lösemittel verwendete NMMO/Wasser-Gemisch besteht bevorzugt zu 85 bis 90 Gew.-% aus NMMO und zu 15 bis 10 Gew.-% aus Wasser. Die Herstellung von Cellulose/NMMO/Wasser-Lösungen ist auch in der DE-A 196 07 953 beschrieben.

Die zum Fällen verwendete wäßrige NMMO-Lösung enthält bevorzugt etwa 5 bis 15 Gew.-% NMMO, besonders bevorzugt etwa 10 Gew.-% NMMO, bezogen auf ihr Gesamtgewicht.

Das erfindungsgemäße Faservlies erfüllt die gestellten Aufgaben in optimaler Weise. Insbesondere zeigt es eine höhere Naß- und Trockenfestigkeit. Es besitzt zudem die erwünschte poröse Oberflächenstruktur. Die nach dem erfindungsgemäßen Verfahren aus NMMO-Lösung aufgebrachte Cellulose ist kompakter, dichter und kristalliner (55 bis 65% kristalliner Anteil) als die nach dem Viskoseverfahren aufgebrachte (34 bis 42% kristalliner Anteil). Sie wird daher bei einer nachfolgenden Beschichtung von Viskoselösung oder anderen alkalischen Lösungen deutlich weniger angegriffen. Das stellt einen weiteren Vorteil des erfindungsgemäßen Faservlieses dar.

Mindestens so wichtig wie die höhere Kristallinität ist die Tatsache, daß sich die erfindungsgemäßen Faservliese auf einfache Art herstellen lassen. Anders als beim Viskoseverfahren treten keine Abluft- oder Abwasserprobleme bei der Herstellung auf. Das NMMO wird in dem Verfahren zu etwa 99,5 % zurückgewonnen.

Zur Herstellung einer Verpackungsfolie oder Nahrungsmittelhülle werden Bahnen aus dem erfindungsgemäßen Faservlies ein- oder beidseitig viskosiert. Nahtlose, schlauchförmige Folien oder Hüllen lassen sich erhalten, wenn die Bahnen aus dem Faservlies zu einem Schlauch gebogen und auf der Außen- und/oder Innenseite mit einer üblichen alkalischen Viskoselösung getränkt und beschichtet werdem. Anschließend wird die viskosierte Oberfläche mit einer zur Fällung der Viskose üblichen sauren Spinnflüssigkeit, die gewöhnlich Schwefelsäure enthält, behandelt. Die Spinnflüssigkeit kann sich in einem Bad befinden, das die viskosierte, gegebenenfalls schlauchförmig gebogene, Faserbahn durchläuft, oder sie wird mit Hilfe einer Düse auf die viskosierte Faserbahn aufgebracht. Nach dem Durchlaufen der bei der Herstellung von Folien aus Cellulosehydrat üblichen Regenerier- und Waschbäder wird die faserverstärkte Cellulosefolie getrocknet. Im Endprodukt ist das Faservlies ein- oder beidseitig mit einer Celluloseschicht bedeckt, so daß dessen Oberflächenstruktur nicht mehr sichtbar ist.

Soll die schlauchförmige erfindungsgemäße Nahrungsmittelhülle als Wursthülle verwendet werden, so kann sie noch auf der Innen- und/oder Außenseite mit den dafür üblichen Beschichtungen oder Imprägnierungen versehen werden. Beispielsweise kann innen und/oder außen eine Barriereschicht gegenüber Luftsauerstoff oder Wasserdampf aufgetragen sein. Je nach der Art des Wurstbräts kann auch eine Innenbeschichtung zur Verbesserung des Schälverhaltens oder zur Verbesserung der Haftung zwischen Brät und Hülle Vorteile bringen. In bestimmten Fällen angezeigt ist schließlich eine fungicide Beschichtung auf der Außenseite. Um gefärbte Wursthüllen zu erhalten, können in der Celluloseschicht zudem noch Farbpigmente, z.B. Ruß oder TiO2, vorhanden sein. Die schlauchförmige Wursthülle kann vorteilhaft in Form von "Raupen" (gerafften Abschnitten, deren eines Ende bereits abgebunden sein kann) oder flachgelegt und aufgerollt als "Rollenware" in den Handel gebracht werden.

Die Erfindung wird durch die nachfolgenden Beispiele näher erläutert. Alle
Prozentangaben sind Gewichtsprozente, falls nicht anders angegeben.

### Beispiel 1

Hanffasern wurden nach üblichem Verfahren aus einem Papierbrei ("paper pulp"), in dem der Anteil der Cellulosefasern 0,1 bis 0,2 % beträgt, auf einem Schrägsieb zu einem grobstrukturierten Faserpapier von 21 g/m² abgelegt. Das Papier wurde über beheizte Walzen großen Durchmessers transportiert und getrocknet. Die trockene Papierbahn wurde dann durch eine Kufe geführt, die eine 0,8 %ige Celluloselösung in einer 87,7 %igen wäßrigen NMMO-Lösung bei einer Temperatur von 95 °C enthielt. Das Papier wurde leicht abgequetscht und durch eine zweite Kufe gefahren, die eine 15 %ige NMMO-Lösung mit einer Temperatur von 20°C enthielt. In einer dritten Kufe mit reinem Wasser wurde das restliche NMMO herausgelöst. Danach wurde erneut getrocknet und aufgewickelt. Der Cellulosegehalt des Faservlieses betrug ca. 1,2 %. Im nassen Zustand hatte es eine Reißfestigkeit (Mittelwert aus der Längs- und Querreißfestigkeit) von 6,5 bis 7 N/mm² und eine Reißdehnung (Mittelwert aus der Längs- und Querreißdehnung) von 7 bis 8 %, bezogen auf die Ausgangslänge. Bei 10-minütiger Behandlung in 6%iger Natronlauge verlor das Faservlies nur 15 bis 20 % seiner Festigkeit, die Reißdehnung blieb unverändert. Bei der Imprägnierung des Faservlieses mit alkalischer Viskoselösung erfolgte eine einwandfreie Viskosedurchdringung, das gefällte Cellulosehydrat haftet an den Fasern sehr gut.

Ein außenviskosierter Schlauch (Kaliber 75 mm) mit diesem Vlies als verstärkender Einlage erreichte einen Platzdruck (naß) von 79 kPa, d.h. 15,5 % über dem üblichen Sollwert; die statische Dehnung bei 21 kPa lag bei 82,5 mm (zugelassener Bereich: 80,3 bis 83,3 mm). Maschinell geraffte Schläuche ließen sich auf automatischen Füllmaschinen verarbeiten. Die Hüllen waren stabiler als die mit der bisher üblichen Fasereinlage versehenen Standardhüllen.

### Beispiel 2

Der Papierbrei aus Hanffasern wurde mit einer solchen Menge (0,8%) an noch wasserlöslichem Polyamin-Polyamid-Epichlorhydrinharz versetzt, daß der Harzgehalt des getrockneten Papiers ca. 2 % erreichte. Daraus wurde dann das Faservlies hergestellt und getrocknet, wie im Beispiel 1 beschrieben. Es besaß ein Gewicht von 23,7 g/m². Es wurde erst durch eine 95 °C warme Lösung von Cellulose in 87,7 %igem NMMO, dann durch eine 10 %ige NMMO-Lösung bei 20°C und anschließend durch eine Wasserkufe gefahren, erneut getrocknet und aufgewickelt. Im nassen Zustand war die Reißfestigkeit 8 bis 9 N/mm² (Mittelwert längs+quer) und die Reißdehnung 6 bis 6,5 %. Bei Alkalibehandlung verlor dieses Vlies nur 12 bis 15 % seiner Naßfestigkeit, die Reißdehnung blieb unverändert. Das Faservlies wurde zu einem Schlauch geformt und auf seiner Außenseite mit alkalischer Viskoselösung imprägniert. Der nach Säurefällung und üblicher Regenerierung erhaltene Schlauch von Kaliber 90 mm erreichte einen Platzdruck von 72 kPa, d.h. 17 % über dem üblicherweise geforderten Sollwert. Die statische Dehnung bei 21 kPa lag bei 100,5 mm (Sollbereich: 99 bis 102 mm). Die Hüllen waren außerordentlich stabil, ließen sich ohne Probleme raffen und auf automatischen Füllmaschinen mit Wurstmasse füllen. Das Füll-, Schrumpf-, Reife- und Schälverhalten war normal.

### Beispiel 3

Analog zu Beispiel 1 wurde ein Hanffaserpapier mit einem Flächengewicht von 25,4 g/m² hergestellt. Es wurde dann durch eine 1,2 %ige Celluloselösung in 87,7 %igem wäßrigem NMMO bei 90°C gefahren, dann in einer 12 %igen NMMO-Lösung gefällt, in einer weiteren Wasserkufe gewaschen, anschließend getrocknet und aufgewickelt. Das Papier zeigte in nassem Zustand eine Reißfestigkeit von 9 N/mm² und eine Reißdehnung von 7%.

Ein auf der Außenseite viskosierter Schlauch vom Kaliber 120 mm zeigte nach der üblichen Fällung und Regenerierung einen Platzdruck von 64 kPa bzw. 18,5 % über dem Sollwert, die statische Dehnung betrug 135 mm bei 21 kPa (Sollbereich: 133 bis 137 mm). Er ließ sich einwandfrei verarbeiten.

## Patentansprüche

1. Faservlies, dessen Fasern gebunden wurden durch
a) Behandeln mit einer Lösung von Cellulose in einem Gemisch aus N-Methyl-morpholin-N-oxid (NMMO) und Wasser,
b) Fällen der Cellulose mit Hilfe einer wäßrigen NMMO-Lösung,
c) Waschen, um das NMMO zu entfernen, und gegebenenfalls
d) Trocknen.

2. Faservlies gemäß Anspruch 1, dadurch gekennzeichnet, daß der Anteil an Cellulose 0,5 bis 5, vorzugsweise 1 bis 3, insbesondere 1,5 bis 2 Gew.-%, jeweils bezogen auf sein Gesamtgewicht, beträgt.

3. Faservlies gemäß Anspruch 1 oder 2, dadurch gekennzeichnet, daß die Fasern Hanffasern sind.

4. Verfahren zur Herstellung eines gebundenen Faservlieses mit den folgenden Stufen in der angegebenen Reihenfolge:
- Bereitstellen einer Suspension, die Cellulosefasern enthält,
- Formen eines Faservlieses aus der Suspension,
- teilweises oder vollständiges Trocknen des Vlieses sowie
- Binden des Vlieses,
dadurch gekennzeichnet, daß zum Binden eine Lösung aus Cellulose in einem NMMO/Wasser-Gemisch auf das Vlies aufgebracht, die Cellulose mit Hilfe einer wäßrigen NMMO-Lösung ausgefällt, das Vlies praktisch frei von NMMO gewaschen und getrocknet wird.

5. Verfahren gemäß Anspruch 4, dadurch gekennzeichnet, daß die Suspension zusätzlich mindestens ein Polyamin-Polyamid-Epichlorhydrinharz, ein Harnstoff-Formaldehydharz oder ein Melamin-Formaldehydharz enthält.

6. Verfahren gemäß Anspruch 4, dadurch gekennzeichnet, daß das Aufbringen der Lösung durch Eintauchen des Vlieses in ein Bad mit einer Cellulose/NMMO/Wasser-Lösung geschieht.

7. Verwendung des Faservlieses gemäß den Ansprüchen 1 bis 3 zur Herstellung von Teebeuteln oder als Verstärkung in Verpackungsfolien, insbesondere in schlauchförmigen Nahrungsmittelhüllen, die nach dem Viskoseverfahren hergestellt sind.

8. Nach dem Viskoseverfahren hergestellte faserverstärkte Nahrungsmittelhülle oder Verpackungsfolie, dadurch gekennzeichnet, daß die Faserverstärkung aus einem Faservlies gemäß einem oder mehreren der Ansprüche 1 bis 3 besteht.

9. Verfahren zur Herstellung der Nahrungsmittelhülle oder Verpackungsfolie gemäß Anspruch 8, bei dem ein Faservlies ein- oder beidseitig viskosiert wird, dadurch gekennzeichnet, daß das Faservlies den Ansprüchen 1 bis 3 entspricht.

10. Verfahren gemäß Anspruch 9, dadurch gekennzeichnet, daß das Faservlies vor dem Viskosieren zu einem Schlauch gebogen wurde.

## Claims

1. A nonwoven fiber fabric whose fibers were bonded by
a) treatment with a solution of cellulose in a mixture of N-methylmorpholine N-oxide (NMMO) and water,
b) precipitation of the cellulose using an aqueous NMMO solution,
c) washing to remove the NMMO and, if appropriate,
d) drying.

2. A nonwoven fiber fabric as claimed in claim 1, wherein the cellulose content is from 0.5 to 5, preferably from 1 to 3, in particular from 1.5 to 2, % by weight, in each case based on its total weight.

3. A nonwoven fiber fabric as claimed in claim 1 or 2, wherein the fibers are hemp fibers.

4. A process for producing a bonded nonwoven fiber fabric having the following stages in the sequence specified:
- providing a suspension which comprises cellulose fibers,
- forming a nonwoven fiber fabric from the suspension,
- partial or complete drying of the nonwoven fabric and
- bonding of the nonwoven fabric,
which comprises, for the purpose of bonding, applying to the nonwoven fabric a solution of cellulose in an NMMO/water mixture, precipitating the cellulose using an aqueous NMMO solution, washing the nonwoven fabric virtually free from NMMO and drying it.

5. The process as claimed in claim 4, wherein the suspension additionally comprises at least one polyamine-polyamide-epichlorohydrin resin, a urea-formaldehyde resin or a melamine-formaldehyde resin.

6. The process as claimed in claim 4, wherein the solution is applied by immersing the nonwoven fabric into a bath containing a cellulose/NMMO/water solution.

7. The use of the nonwoven fiber fabric as claimed in claims 1 to 3 for producing teabags or as reinforcement in packaging films, in particular in tubular food casings which are produced by the viscose process.

8. A fiber-reinforced food casing or packaging film produced by the viscose process, wherein the fiber reinforcement consists of a nonwoven fiber fabric as claimed in one or more of claims 1 to 3.

9. The process for producing the food casing or packaging film as claimed in claim 8, in which a nonwoven fiber fabric is viscose-coated on one or both sides, wherein the nonwoven fiber fabric corresponds to claims 1 to 3.

10. The process as claimed in claim 9, wherein the nonwoven fiber fabric was bent to form a tube prior to the viscose-coating.

## Revendications

1. Tissu non tissé en fibres dont les fibres ont été liées par :
a) traitement avec une solution de cellulose dans un mélange d'eau et de N-méthyl-morpholine-N-oxyde (NMMO) ;
b) précipitation de la cellulose à l'aide d'une solution aqueuse de NMMO ;
c) lavage, afin d'éliminer la NMMO, et éventuellement
d) séchage.

2. Tissu non tissé en fibres selon la revendication 1, caractérisé en ce que la partie de cellulose représente 0,5 à 5, de préférence 1 à 3, plus particulièrement 1,5 à 2% en poids tel que calculé sur la base du poids total.

3. Tissu non tissé en fibres selon la revendication 1 ou la revendication 2, caractérisé en ce que les fibres sont des fibres de chanvre.

4. Procédé pour la préparation d'un tissu non tissé en fibres liées comprenant les étapes suivantes, dans l'ordre indiqué, lesquelles consistent à :
- préparer une suspension contenant des fibres de cellulose ;
- former un tissu non tissé en fibres à partir de cette suspension ;
- sécher partiellement ou totalement lesdites fibres ; ainsi que
- lier entre elles lesdites fibres,
ledit procédé étant caractérisé en ce que l'on applique une solution de cellulose dans un mélange d'eau/NMMO sur les fibres de façon à les lier, la cellulose étant précipitée à l'aide d'une solution aqueuse de NMMO, les fibres étant libérées de toute la NMMO de façon pratique par lavage, puis séchées.

5. Procédé selon la revendication 4, caractérisé en ce que la suspension contient en outre au moins une résine choisie parmi une résine polyamine-polyamide-épichlorhydrine, une résine urée-formaldéhyde et une résine mélamine-formaldéhyde.

6. Procédé selon la revendication 4, caractérisé en ce que l'application de la solution est réalisée par immersion des fibres dans un bain contenant une solution de cellulose/NMMO/eau.

7. Utilisation d'un tissu non tissé en fibres selon l'une des revendications 1 à 3 pour la préparation de sachets de thé ou en tant de renforcement pour feuilles d'emballage plus particulièrement dans le cas des enveloppes alimentaires en forme de boyau, lesquelles sont préparées par le procédé à la viscose.

8. Enveloppe alimentaire ou feuille d'emballage renforcée par des fibres préparée selon la procédé à la viscose, caractérisée en ce que le renforcement par les fibres est réalisé par utilisation d'un tissu non tissé en fibres selon l'une ou plusieurs des revendications 1 à 3.

9. Procédé pour la préparation d'enveloppe alimentaire ou de feuille d'emballage selon la revendication 8, dans lequel on traite par le procédé à la viscose une ou les deux faces d'un tissu non tissé en fibres, ledit procédé étant caractérisé en ce que le tissu non tissé en fibres est tel que décrit à l'une des revendications 1 à 3.

10. Procédé selon la revendication 9, caractérisé en ce que le tissu non tissé en fibres est ployé en forme de boyau avant traitement par le procédé à la viscose.
